# FASCICULE DE BREVET EUROPEEN

(11) **EP 3 273 304 B1**
(45) Date de publication et mention de la délivrance du brevet: **10.11.2021**
(21) Numéro de dépôt: 16180226.9
(22) Date de dépôt: 19.07.2016
(51) Int. Cl.: G04B 1/16, G04B 13/02, G04B 15/14, G04B 17/32, G04B 43/00

(54) **PIÈCE POUR MOUVEMENT D'HORLOGERIE**
BAUTEIL FÜR UHRWERK
PART FOR CLOCK MOVEMENT

(43) Date de publication de la demande: 24.01.2018
(73) Titulaire: Nivarox-FAR S.A., 2400 Le Locle (CH)
(72) Inventeur: CHARBON, Christian, 2054 Chézard-St-Martin (CH); FAYS, Vincent, 2034 Peseux (CH); VERARDO, Marco, 2336 Les Bois (CH)
(74) Mandataire: ICB SA

(56) Documents cités:
- EP-A1- 2 437 125
- EP-A1- 2 757 423
- EP-A1- 2 860 591
- CH-A2- 705 464
- FR-A1- 2 015 873
- US-A1- 2004 231 159
- Ametek: "datasheet Pfinodal", , 1 décembre 2010 (2010-12-01), pages 1-2, XP055350343, Extrait de l'Internet: URL:http://www.ametek-ct.com/pdf/tech/Pfin odal-ESC-Datasheet.pdf [extrait le 2017-02-28]
- Lamineries Matthey Sa: "BrushForm 158 / Toughmet 3", , 1 juin 2013 (2013-06-01), pages 1-3, XP055350340, Extrait de l'Internet: URL:http://www.matthey.ch/fileadmin/user_u pload/downloads/fichetechnique/EN/BF158_T3 _C.pdf [extrait le 2017-02-28]
- Anonymous: "Materion Brush Performance Alloys Cold Rolled Temper Designations for BrushForm 158 Minimum 90° Bend Formability R/T Ratio Standard Designation ASTM Designation", MATERION, 1 janvier 2011 (2011-01-01), XP055289069, Extrait de l'Internet: URL:http://materion.com/~/media/Files/PDFs /Alloy/DataSheets/Copper Nickel Tin Strip/Brushforms-DataSheets-Brushform158Co ldRolled [extrait le 2016-07-18]
- Robert E Kusner ET AL: "Engineering Guide: ToughMet 3AT (C72900) ToughMet 3CX (C96900) Introduction", , 2 octobre 2003 (2003-10-02), XP055350479, Extrait de l'Internet: URL:http://www.matthey.ch/fileadmin/user_u pload/downloads/Fichiers_PDF/Toughmet_Engi n_Guide.pdf [extrait le 2017-03-01]

## Description

### Domaine de l'invention

L'invention se rapporte à une pièce pour mouvement d'horlogerie et notamment à un composant horloger amagnétique pour un mouvement d'horlogerie mécanique et notamment à un axe de balancier, une tige d'ancre et un pignon d'échappement amagnétiques.

### Arrière-plan de l'invention

La fabrication d'un composant horloger comprenant au moins une partie présentant la forme d'une pièce de révolution, tel qu'un axe de pivotement horloger, consiste, à partir d'une barre en acier trempable, à réaliser des opérations d'usinage par enlèvement de copeaux, telles que le décolletage, pour définir différentes surfaces actives (portée, épaulement, pivots etc.) puis à soumettre le composant horloger usiné à des opérations de traitement thermique comprenant au moins une trempe pour améliorer la dureté dudit composant et un ou plusieurs revenus pour en améliorer la ténacité. Dans le cas des axes de pivotement, les opérations de traitements thermiques peuvent être suivies d'une opération de roulage des pivots des axes, opération consistant à polir les pivots pour les amener aux dimensions requises. Au cours de l'opération de roulage la dureté ainsi que la rugosité des pivots sont encore améliorées. On notera que cette opération de roulage est très difficile voire impossible à réaliser avec la plupart des matériaux dont la dureté est faible c'est-à-dire inférieure à 600HV.

Les axes de pivotement, par exemple les axes de balancier, utilisés classiquement dans les mouvements d'horlogerie mécaniques sont réalisés dans des nuances d'aciers de décolletage qui sont généralement des aciers martensitiques au carbone incluant du plomb et des sulfures de manganèse pour améliorer leur usinabilité. Un acier de ce type désigné 20AP est typiquement utilisé pour ces applications.

Ce type de matériau a l'avantage d'être facilement usinable, en particulier d'être apte au décolletage et présente, après des traitements de trempe et de revenu, des propriétés mécaniques élevées très intéressantes pour la réalisation d'axes de pivotement horlogers. Ces aciers présentent en particulier une résistance à l'usure et une dureté après traitement thermique élevées. Typiquement la dureté des pivots d'un axe réalisé en acier 20 AP peut atteindre une dureté dépassant les 700 HV après traitement thermique et roulage.

Bien que fournissant des propriétés mécaniques satisfaisantes pour les applications horlogères décrites ci-dessus, ce type de matériau présente l'inconvénient d'être magnétique et de pouvoir perturber la marche d'une montre après avoir été soumis à un champ magnétique, et ce notamment lorsque ce matériau est utilisé pour la réalisation d'un axe de balancier coopérant avec un balancier spiral en matériau ferromagnétique. Ce phénomène est bien connu de l'homme du métier. On notera également que ces aciers martensitiques sont également sensibles à la corrosion.

Des essais pour tenter de remédier à ces inconvénients ont été menés avec des aciers inoxydables austénitiques qui présentent la particularité d'être amagnétiques c'est -à-dire du type paramagnétique ou diamagnétique ou antiferromagnétique. Toutefois, ces aciers austénitiques présentent une structure cristallographique ne permettant pas de les tremper et d'atteindre des duretés et donc des résistances à l'usure compatibles avec les exigences requises pour la réalisation d'axes de pivotement horlogers. Un moyen d'augmenter la dureté de ces aciers est l'écrouissage, toutefois cette opération de durcissement ne permet pas d'obtenir des duretés supérieure à 500 HV. Par conséquent, dans le cadre de pièces nécessitant une grande résistance à l'usure par frottement et devant avoir des pivots ne présentant pas ou peu de risque de déformation, l'utilisation de ce type d'aciers reste limitée.

Une autre approche pour tenter de remédier à ces inconvénients a consisté à déposer sur les axes de pivotements des couches dures de matériaux tels que le carbone amorphe connu sous la dénomination anglaise diamond like carbone (DLC). Or, on a constaté des risques importants de délamination de la couche dure et donc la formation de débris qui peuvent circuler à l'intérieur du mouvement horloger et venir perturber le fonctionnement de ce dernier, ce qui n'est pas satisfaisant.

Une approche similaire, décrite dans le brevet FR 2 015 873, prévoit de réaliser un axe de balancier dont au moins la partie principale est réalisé en certains matériaux amagnétiques. Les pivots peuvent être dans ce même matériau ou en acier. Il est également possible de prévoir le dépôt d'une couche supplémentaire appliquée par voie galvanique, chimique, ou à partir de la phase gazeuse (par exemple en Cr, Rh, etc.). Cette couche supplémentaire présente un risque important de délamination. Ce document décrit également un axe de balancier fabriqué entièrement en bronze durcissable. Toutefois, aucune information n'est donnée sur le procédé de fabrication des pivots. De plus, une pièce réalisée en bronze durcissable présente une dureté inférieure à 450 HV. Une telle dureté apparait pour l'homme du métier comme insuffisante pour réaliser un traitement par roulage.

On connait également de la demande EP 2 757 423 des axes de pivotements réalisés en alliage de cobalt ou de nickel du type austénitique et présentant une surface externe durcie selon une certaine profondeur. Toutefois, de tels alliages peuvent s'avérer difficiles à usiner par enlèvement de copeaux. De plus, ils sont relativement coûteux en raison du prix élevé du nickel et du cobalt.

La demande EP 2 860 591 décrit un système d'assemblage utilisant un élément de blocage élastique conique ne possédant pas de matériau ferromagnétique afin d'être peu sensible aux champs magnétiques. Cet élément de blocage est réalisé par exemple dans un alliage de cuivre amagnétique (Pfinodal®).

### Résumé de l'invention

Le but de la présente invention est de pallier tout ou partie des inconvénients cités précédemment en proposant un axe de pivotement horloger permettant à la fois de limiter la sensibilité aux champs magnétiques et d'obtenir une dureté améliorée compatible avec les exigences de résistance à l'usure et aux chocs dans le domaine horloger.

L'invention a également pour but de fournir un axe de pivotement horloger amagnétique ayant une résistance à la corrosion améliorée.

L'invention a encore pour but de fournir un axe de pivotement horloger amagnétique qui puisse être fabriqué de manière simple et économique.

A cet effet, l'invention se rapporte à un axe de pivotement horloger pour mouvement horloger comprenant au moins un pivot usiné par enlèvement de copeaux.

Selon l'invention, ledit pivot est réalisé en un alliage de cuivre amagnétique afin de limiter sa sensibilité aux champs magnétiques, ledit alliage de cuivre comprenant en poids entre 10% et 20% de Ni, entre 6% et 12% de Sn, X% d'éléments additionnels, où X est compris entre 0 et 5%, et le reste de Cu.

Un tel axe de pivotement horloger permet de cumuler les avantages comme la faible sensibilité aux champs magnétiques, ainsi qu'une dureté et une bonne résistance à la corrosion tout en conservant une bonne ténacité générale. Par ailleurs l'utilisation d'un alliage de cuivre amagnétique tel que défini ci-dessus est avantageuse dans la mesure où ce dernier présente une bonne usinabilité.

Il est possible d'améliorer la dureté au moins du pivot usiné par enlèvement de copeaux. Dans ce cas, selon une première variante de réalisation, au moins le pivot usiné par enlèvement de copeaux comprend une couche de durcissement déposée sur une surface externe dudit pivot.

Selon une autre variante de réalisation pour améliorer la dureté, au moins une surface externe dudit pivot usiné par enlèvement de copeaux est durcie en profondeur par rapport au cœur de l'axe de pivotement horloger selon une profondeur prédéterminée.

Par conséquent, une zone superficielle ou la totalité de la surface de l'axe de pivotement horloger est durcie c'est-à-dire que le cœur de l'axe de pivotement horloger peut rester peu ou pas modifié. Par ce durcissement sélectif de portions de l'axe de pivotement horloger, l'axe de pivotement horloger permet, en plus des avantages indiqués ci-dessus, de présenter, dans les zones de contrainte principales, une dureté améliorée.

De plus, l'invention se rapporte à un mouvement d'horlogerie comprenant un axe de pivotement horloger selon l'une des variantes précédentes.

Enfin, l'invention se rapporte à un procédé de fabrication d'un axe de pivotement horloger pour mouvement horloger comportant les étapes suivantes :
a1) se munir d'un élément usinable par enlèvement de copeaux, ledit élément étant réalisé en un alliage de cuivre amagnétique comprenant en poids entre 10% et 20% de Ni, entre 6% et 12% de Sn, X% d'éléments additionnels, où X est compris entre 0 et 5, et le reste de Cu.
b1) former ledit axe de pivotement horloger
c1) usiner par enlèvement de copeaux ledit axe de pivotement horloger pour former au moins un pivot dudit axe de pivotement horloger usinée par enlèvement de copeaux et réalisée en ledit alliage de cuivre amagnétique.

L'invention se rapporte également à un procédé de fabrication d'un axe de pivotement horloger pour mouvement horloger comportant les étapes suivantes :
a2) se munir d'un élément usinable par enlèvement de copeaux, ledit élément étant réalisé en un alliage de cuivre amagnétique comprenant en poids entre 10% et 20% de Ni, entre 6% et 12% de Sn, X% d'éléments additionnels, où X est compris entre 0 et 5, et le reste de Cu.
b2) usiner par enlèvement de copeaux ledit élément pour former au moins un pivot dudit axe de pivotement horloger
c2) former l'axe de pivotement horloger comprenant ledit pivot obtenu à l'étape b2).

Pour améliorer la dureté au moins du pivot usinée par enlèvement de copeaux, les procédés de l'invention peuvent comprendre selon une première variante une étape d) de dépôt d'une couche de durcissement au moins sur une surface externe dudit pivot usiné par enlèvement de copeaux.

Selon une autre variante pour améliorer la dureté, les procédés de l'invention peuvent comprendre une étape e) de diffusion d'atomes selon une profondeur prédéterminée au moins dans une surface externe dudit pivot usiné par enlèvement de copeaux afin de durcir en profondeur l'axe de pivotement horloger au niveau des zones de contraintes principales tout en gardant une ténacité élevée.

Par conséquent, par diffusion d'atomes dans l'alliage de cuivre utilisé dans la présente invention, une zone superficielle ou la totalité de la surface du pivot usiné par enlèvement de copeaux est durcie sans avoir à déposer un deuxième matériau par-dessus ledit pivot.

En effet, le durcissement est réalisé directement dans le matériau de l'axe de pivotement horloger ce qui permet avantageusement selon l'invention d'éviter tout délaminage ultérieur comme cela peut se produire dans le cas du dépôt d'une couche dure sur l'axe de pivotement horloger.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une représentation d'un composant horloger selon l'invention ; et
- la figure 2 est une coupe partielle d'une partie usinée par enlèvement de copeaux du composant horloger selon une variante de l'invention après une opération de traitement de diffusion et après une opération de roulage ou de polissage.

### Description détaillée des modes de réalisation préférés

Dans la présente description, le terme matériau « amagnétique » signifie un matériau paramagnétique ou diamagnétique ou antiferromagnétique, dont la perméabilité magnétique est inférieure ou égale à 1.01.

Le terme « usinage par enlèvement de copeaux » désigne toute opération de mise en forme par enlèvement de matière destinée à conférer à une pièce des dimensions et un état de surface situés dans une fourchette de tolérance donnée. De telles opérations sont par exemple le décolletage, le fraisage ou toute autre technique connue de l'homme du métier.

L'invention se rapporte à une pièce pour mouvement d'horlogerie et notamment à un composant horloger amagnétique, tel qu'un axe de pivotement, pour un mouvement d'horlogerie mécanique.

L'invention sera décrite ci-après dans le cadre d'une application à un axe de balancier amagnétique 1. Bien évidemment, d'autres types d'axes de pivotement horlogers sont envisageables comme par exemple des axes de mobiles horlogers, typiquement des pignons d'échappement, ou encore des tiges d'ancre. Les pièces de ce type présentent au niveau du corps des diamètres inférieurs de préférence à 2 mm, et des pivots de diamètre inférieur de préférence à 0.2 mm, avec une précision de quelques microns.

En se référant à la figure 1 on peut voir un axe de balancier 1 selon l'invention qui comporte une pluralité de sections 2 de diamètres différents, formées de préférence par décolletage ou toute autre technique d'usinage par enlèvement de copeaux, et définissant classiquement des portées 2a et des épaulements 2b arrangés entre deux portions d'extrémité définissant deux pivots 3. Ces pivots sont destinés à venir chacun pivoter dans un palier, typiquement dans un orifice d'une pierre ou rubis.

Avec le magnétisme induit par les objets rencontrés au quotidien, il est important de limiter la sensibilité de l'axe de balancier 1 sous peine d'influencer la marche de la pièce d'horlogerie dans laquelle il est incorporé.

De manière surprenante, l'invention permet de résoudre les deux problèmes en même temps sans compromis et en apportant d'autres avantages. Ainsi, au moins la partie 3 du composant horloger 1, formée par usinage par enlèvement de copeaux est réalisée dans un alliage de cuivre amagnétique afin de limiter de manière avantageuse sa sensibilité aux champs magnétiques, ledit alliage de cuivre comprenant en poids entre 10% et 20% de Ni, entre 6% et 12% de Sn, X% d'éléments additionnels, où X est compris entre 0 et 5, et le reste de Cu.

De préférence, l'alliage de cuivre amagnétique comprend en poids entre 11% et 18% de Ni, entre 7% et 10% de Sn, X% d'éléments additionnels, où X est compris entre 0 et 5, et le reste de Cu.

D'une manière particulièrement préférée, l'alliage de cuivre amagnétique comprend en poids entre 12% et 17% de Ni, entre 7% et 9% de Sn, X% d'éléments additionnels, où X est compris entre 0 et 5, et le reste de Cu.

D'une manière particulièrement avantageuse, l'alliage de cuivre amagnétique comprend en poids entre 14.5% et 15.5% de Ni, entre 7.5% et 8.5% de Sn, X% d'éléments additionnels, où X est compris entre 0 et 5, et le reste de Cu.

Les proportions des différents éléments des alliages sont choisies pour leur conférer des propriétés amagnétiques ainsi qu'une bonne usinabilité.

De manière avantageuse, l'alliage de cuivre amagnétique utilisé selon l'invention peut être exempt de plomb ou peut comprendre du plomb, dans une quantité inférieure ou égale à 0.02% en poids.

D'une manière avantageuse, l'alliage de cuivre amagnétique peut être un alliage ayant pour composition massique entre 14.5% et 15.5% de Ni, entre 7.5% et 8.5% de Sn, 0.02% max de Pb et le reste de Cu. Un tel alliage est commercialisé sous la marque Toughmet® par la société Materion.

Bien évidemment, d'autres alliages à base de cuivre amagnétiques correspondant à la définition de l'invention sont envisageables dès lors que la proportion de leurs constituants leur confère des propriétés amagnétiques ainsi qu'une bonne usinabilité.

Au moins la partie 3 du composant horloger 1 présente une dureté supérieure à 350 HV.

D'une manière surprenante et inattendue, la partie 3 réalisée dans un alliage de cuivre tel que défini ci-dessus peut être roulée malgré une dureté inférieure à 600 HV.

Afin d'améliorer la dureté d'au moins la partie 3 usinée par enlèvement de copeaux, il est possible, selon une première variante de l'invention, de prévoir une couche de durcissement déposée au moins sur une surface externe de ladite partie 3. Une telle couche supplémentaire peut être une couche de TiN, diamant, DLC, Al₂O₃, Cr, Ni, NiP ou tout autre matériau approprié, déposée par des procédés PVD, CVD, ALD, galvaniques, ou tout autre procédé approprié.

Selon une autre variante de l'invention, la dureté d'au moins la partie 3 usinée par enlèvement de copeaux peut être améliorée en prévoyant qu'au moins une surface externe 5 de ladite partie 3 (Figure 2) est durcie en profondeur par rapport au reste du composant horloger selon une profondeur prédéterminée afin d'offrir, avantageusement selon l'invention, une dureté élevée au niveau de ladite surface externe tout en gardant une ténacité élevée. La profondeur prédéterminée représente entre 5% et 40% du diamètre *d* total de la partie 3, typiquement entre 5 et 35 microns.

La surface externe durcie en profondeur de la partie 3 ainsi traitée peut présenter une dureté supérieure à 600 HV.

Il a été montré empiriquement qu'une profondeur de durcissement comprise entre 5% et 40% de diamètre d total de la partie 3 suffit pour l'application par exemple à un axe de balancier, la partie 3 étant alors un pivot. A titre d'exemple, si le rayon *d*/2 est de 50 *µ*m, la profondeur de durcissement est préférentiellement autour de 15 *µ*m tout autour de la partie 3, telle que les pivots. Bien évidemment, suivant les applications, une profondeur différente de durcissement comprise entre 5% et 80% du diamètre *d* total peut être prévue.

Préférentiellement, la surface externe durcie en profondeur 5 de la partie 3 comporte des atomes diffusés d'au moins un élément chimique. Ledit élément chimique est par exemple un élément chimique non-métal comme de l'azote, l'argon et/ou le bore. En effet, comme expliqué ci-dessous, par sursaturation interstitielle d'atomes dans l'alliage de cuivre amagnétique 4, une zone superficielle 5 est durcie en profondeur sans avoir à déposer un deuxième matériau par-dessus la partie 3. En effet, le durcissement est réalisé directement dans le matériau 4 de la partie 3 ce qui permet avantageusement d'éviter tout délaminage ultérieur en cours d'utilisation. De ce fait, selon cette variante de l'invention, la surface externe 5 de la partie 3 comprend une couche superficielle dure mais ne présente aucune couche de durcissement supplémentaire déposée directement sur ladite surface externe 5.

Par conséquent, au moins une zone superficielle de la partie 3 est durcie c'est-à-dire que le cœur de la partie 3 et/ou le reste du composant horloger 1, peut rester peu ou pas modifié sans modification notable des propriétés mécaniques dudit composant horloger 1. Ce durcissement sélectif de la partie 3 usinée par enlèvement de copeaux du composant horloger 1 permet de cumuler les avantages comme la faible sensibilité aux champs magnétiques, une dureté et une ténacité élevée, dans les zones de contrainte principales tout en ayant une bonne résistance à la corrosion et à la fatigue.

Il est bien évident que d'autres couches que des couches de durcissement peuvent être déposées, par exemple des couches de lubrification.

L'invention se rapporte également à un premier procédé de fabrication d'un composant horloger 1 comme expliqué ci-dessus. Le procédé comporte avantageusement selon l'invention les étapes suivantes :
a1) se munir d'un élément, tel qu'une barre, usinable par enlèvement de copeaux, ledit élément étant réalisé en un alliage de cuivre amagnétique comprenant en poids entre 10% et 20% de Ni, entre 6% et 12% de Sn, X% d'éléments additionnels, où X est compris entre 0 et 5, et le reste de Cu
b1) former le composant horloger 1
c1) usiner par enlèvement de copeaux ledit composant horloger pour former au moins une partie 3 dudit composant horloger 1 usinée par enlèvement de copeaux et réalisée en ledit alliage de cuivre amagnétique.

L'invention se rapporte également à un deuxième procédé de fabrication d'un composant horloger 1 comme expliqué ci-dessus. Ce procédé comporte avantageusement selon l'invention les étapes suivantes :
a2) se munir d'un élément, tel qu'une barre, usinable par enlèvement de copeaux, ledit élément étant réalisé en un alliage de cuivre amagnétique comprenant en poids entre 10% et 20% de Ni, entre 6% et 12% de Sn, X% d'éléments additionnels, où X est compris entre 0 et 5, et le reste de Cu
b2) usiner par enlèvement de copeaux ledit élément pour former au moins une partie 3 dudit composant horloger 1
c2) former le composant horloger 1 comprenant ladite partie 3 obtenue à l'étape b2).

Les alliages utilisés dans la présente invention sont durcissables par un traitement thermique dit de décomposition spinodale. Pour cela, l'élément usinable par enlèvement de copeaux doit subir les étapes suivantes de :
- mise en solution
- déformation à froid
- traitement thermique de durcissement de décomposition spinodale (360°C-370°C pendant 2h à 4h.

De ce fait, selon une première possibilité, l'élément usinable par enlèvement de copeaux utilisé dans la présente invention peut être utilisé à l'étape a1) ou a2) sous une forme intermédiaire dans laquelle il a seulement subi les étapes de mise en solution et de déformation à froid. L'étape c1) ou b2) d'usinage par enlèvement de copeaux s'effectue alors sur un élément usinable par enlèvement de copeaux relativement mou. Le traitement thermique de durcissement de décomposition spinodale est alors ensuite réalisé sur l'élément usiné.

Selon une seconde possibilité, l'élément usinable par enlèvement de copeaux utilisé dans la présente invention peut être utilisé à l'étape a1) ou a2) sous sa forme finale dans laquelle il a subi les trois étapes de traitement, à savoir la mise en solution, la déformation à froid et le traitement thermique de durcissement de décomposition spinodale. L'étape c1) ou b2) d'usinage par enlèvement de copeaux s'effectue alors directement sur un élément usinable par enlèvement de copeaux dur, qui ne nécessite pas de traitement thermique de durcissement de décomposition spinodale ultérieur.

Afin d'améliorer la dureté au moins de la partie 3, le procédé de l'invention peut comprendre avantageusement, selon une première variante, une étape d) de dépôt d'une couche de durcissement au moins sur une surface externe 5 de ladite partie usinée par enlèvement de copeaux 3. De préférence, l'étape d) peut consister en un dépôt par des procédés PVD, CVD, ALD, galvaniques, ou tout autre procédé approprié, d'une couche de TiN, diamant, DLC, Al₂O₃, Cr, Ni, NiP ou tout autre matériau approprié.

Afin d'améliorer la dureté au moins de la partie 3, le procédé de l'invention peut comprendre avantageusement, selon une deuxième variante, une étape e) de diffusion d'atomes selon une profondeur prédéterminée au moins dans une surface externe 5 de ladite partie 3 usinée par enlèvement de copeaux afin de durcir en profondeur le composant horloger 1 au niveau des zones de contraintes principales tout en gardant une ténacité élevée. La profondeur prédéterminée représente de préférence entre 5% et 40% du diamètre total *d* de ladite partie 3 usinée par enlèvement de copeaux.

Avantageusement selon l'invention, quel que soit le mode de réalisation choisi, le procédé peut être appliqué en vrac. Ainsi, l'étape e) peut consister en un traitement thermochimique de diffusion comme une boruration de plusieurs composants horlogers et/ou de plusieurs ébauches de composants horlogers. On comprend que l'étape e) peut consister à diffuser interstitiellement dans l'alliage de cuivre amagnétique 4, des atomes d'au moins un élément chimique, par exemple un non-métal comme de l'azote, de l'argon et/ou du bore. Enfin, avantageusement, les contraintes compressives du procédé améliorent la résistance à la fatigue et la tenue aux chocs.

L'étape e) pourrait également consister en un processus d'implantation ionique suivi ou non d'un traitement thermique de diffusion. Cette variante possède l'avantage de ne pas limiter le type d'atomes diffusés et permettre une diffusion aussi bien interstitielle que substitutionnelle.

Lorsque le traitement mis en œuvre lors de l'étape e) est un processus d'implantation ionique, la profondeur de durcissement de la surface externe 5 peut avantageusement être augmentée à l'aide d'un traitement thermique effectué pendant ou après l'étape b) de traitement par implantation ionique.

Le procédé de l'invention peut également comprendre d'autres étapes de dépôt d'une couche autre qu'une couche de durcissement. Par exemple, le procédé de l'invention peut comprendre une étape de dépôt d'une couche de lubrification.

D'une manière avantageuse, au moins la partie 3 usinée par enlèvement de copeaux peut subir une opération de roulage/polissage après l'étape c1) ou b2) lorsqu'il n'est pas prévu de traitement complémentaire de durcissement, ou après l'étape d) ou e) en cas de traitement complémentaire de durcissement. De ce fait, au moins la surface externe 5 des parties 3 peut apparaitre roulée. Cette opération de roulage/polissage permet d'atteindre les dimensions et l'état de surface finaux désirés pour les parties 3, notamment dans le cas de pivots. Cette opération de roulage après traitement permet d'obtenir des composants horlogers présentant une résistance à l'usure et aux chocs améliorée par rapport à des composants horlogers dont les parties usinées par enlèvement de copeaux n'ont subi qu'une opération de durcissement.

Le composant horloger selon l'invention peut comprendre des parties usinées par enlèvement de copeaux traitées selon l'invention et montées sur le corps du composant horloger ou être réalisé entièrement en alliage de cuivre amagnétique tel que défini ci-dessus selon l'un des procédés de l'invention. De plus, le traitement de durcissement selon l'étape d) ou e) peut être réalisé à la surface des parties usinées par enlèvement de copeaux ou sur la totalité des surfaces du composant horloger.

Le composant horloger selon l'invention peut être réalisé avantageusement par décolletage ou toute autre technique d'usinage par enlèvement de copeaux à partir de barres en alliage de cuivre amagnétique tel que défini ci-dessus, de diamètre de préférence inférieur à 3 mm, et préférentiellement inférieur à 2 mm. De telles barres n'existent pas dans le commerce actuellement et doivent être préparées spécifiquement, ce qui démontre que l'homme du métier se détournerait de l'idée à utiliser un alliage à base de cuivre amagnétique tel que défini ci-dessus pour former un composant horloger par décolletage ou toute autre technique d'usinage par enlèvement de copeaux), suivi éventuellement d'un roulage. Les alliages de cuivre sont connus de l'homme du métier pour être trop mous pour pouvoir être roulés et pour la tenue à l'usure en mouvement. Toutefois, l'utilisation de tels matériaux selon l'invention permet d'une manière surprenante et inattendue de réaliser des axes de pivotement permettant d'effectuer un roulage et d'atteindre une longévité satisfaisante en mouvement. Pour réaliser la présente invention, l'homme du métier a dû vaincre le préjugé à utiliser un alliage à base de cuivre pour réaliser un composant horloger de très faibles dimensions au moyen d'un procédé comprenant une étape de décolletage (ou toute autre technique d'usinage par enlèvement de copeaux) et éventuellement une étape de roulage.

Contre toute attente, le procédé de l'invention permet d'obtenir un composant horloger dont au moins les parties formées par décolletage (ou toute autre technique d'usinage par enlèvement de copeaux) et éventuellement par roulage à partir d'un alliage de cuivre amagnétique tel que défini ci-dessus.

Bien entendu, la présente invention ne se limite pas à l'exemple illustré mais est susceptible de diverses variantes et modifications qui apparaîtront à l'homme de l'art, sans sortir du cadre tel que défini par les revendications annexées.

En particulier, il peut être envisagé de totalement ou quasi-totalement traiter les parties 3, c'est-à-dire traiter un pourcentage supérieur à 80% du diamètre d des parties 3 même si cela n'est pas nécessaire pour l'application à des composants horlogers tels que des axes de balanciers horlogers.

## Revendications

1. Axe de pivotement horloger (1) comprenant au moins un pivot (3) usiné par enlèvement de copeaux, **caractérisé en ce que** ledit pivot (3) usiné par enlèvement de copeaux est réalisé en un alliage de cuivre amagnétique afin de limiter sa sensibilité aux champs magnétiques, ledit alliage de cuivre comprenant en poids entre 10% et 20% de Ni, entre 6% et 12% de Sn, X% d'éléments additionnels, où X est compris entre 0 et 5, et le reste de Cu.

2. Axe de pivotement horloger (1) selon la revendication 1, **caractérisé en ce que** ledit alliage de cuivre comprend du plomb, dans une quantité inférieure ou égale à 0.02% en poids.

3. Axe de pivotement horloger (1) selon l'une des revendications 1 et 2, **caractérisé en ce qu'**au moins le pivot (3) usiné par enlèvement de copeaux comprend une couche de durcissement déposée sur une surface externe dudit pivot (3) usiné par enlèvement de copeaux.

4. Axe de pivotement horloger (1) selon l'une des revendications 1 et 2, **caractérisé en ce qu'**au moins une surface externe (5) dudit pivot (3) usiné par enlèvement de copeaux est durcie en profondeur par rapport au cœur de l'axe de pivotement horloger (1) selon une profondeur prédéterminée.

5. Axe de pivotement horloger (1) selon la revendication 4, **caractérisé en ce que** la profondeur prédéterminée représente entre 5% et 40% du diamètre total(d) dudit pivot (3) usiné par enlèvement de copeaux.

6. Axe de pivotement horloger (1) selon l'une des revendications 4 et 5, **caractérisé en ce que** la surface externe (5) durcie en profondeur comporte des atomes diffusés d'au moins un élément chimique.

7. Mouvement pour pièce d'horlogerie, **caractérisé en ce qu'**il comprend un axe de pivotement horloger (1) selon l'une des revendications précédentes.

8. Procédé de fabrication d'un axe de pivotement horloger (1) selon l'une des revendications 1 à 6 comportant les étapes suivantes :
a1) se munir d'un élément usinable par enlèvement de copeaux, ledit élément étant réalisé en un alliage de cuivre amagnétique comprenant en poids entre 10% et 20% de Ni, entre 6% et 12% de Sn, X% d'éléments additionnels, où X est compris entre 0 et 5, et le reste de Cu
b1) former l'axe de pivotement horloger (1)
c1) usiner par enlèvement de copeaux ledit axe de pivotement horloger pour former au moins un pivot (3) usiné par enlèvement de copeaux et réalisé en ledit alliage de cuivre amagnétique.

9. Procédé de fabrication d'un axe de pivotement horloger (1) selon l'une des revendications 1 à 6 comportant les étapes suivantes :
a2) se munir d'un élément usinable par enlèvement de copeaux, ledit élément étant réalisé en un alliage de cuivre amagnétique comprenant en poids entre 10% et 20% de Ni, entre 6% et 12% de Sn, X% d'éléments additionnels, où X est compris entre 0 et 5, et le reste de Cu
b2) usiner par enlèvement de copeaux ledit élément pour former au moins un pivot (3) dudit axe de pivotement horloger (1)
c2) former l'axe de pivotement horloger (1) comprenant ledit pivot (3) obtenu à l'étape b2).

10. Procédé selon l'une des revendications 8 et 9, **caractérisé en ce qu'**il comprend une étape d) de dépôt d'une couche de durcissement au moins sur une surface externe (5) dudit pivot (3) usiné par enlèvement de copeaux.

11. Procédé selon l'une des revendications 8 et 9, **caractérisé en ce qu'**il comprend une étape e) de diffusion d'atomes selon une profondeur prédéterminée au moins dans une surface externe (5) dudit pivot (3) usiné par enlèvement de copeaux afin de durcir en profondeur l'axe de pivotement horloger (1) au niveau des zones de contraintes principales tout en gardant une ténacité élevée.

12. Procédé selon la revendication 11, **caractérisé en ce que** la profondeur prédéterminée représente entre 5% et 40% du diamètre total (d) dudit pivot (3) usiné par enlèvement de copeaux.

13. Procédé selon l'une des revendications 11 ou 12, **caractérisé en ce que** l'étape de diffusion comprend la diffusion d'atomes d'au moins un élément chimique.

14. Procédé selon l'une des revendications 11 à 13, **caractérisé en ce que** l'étape e) consiste en un traitement thermochimique de diffusion.

15. Procédé selon l'une des revendications 11 à 13, **caractérisé en ce que** l'étape e) consiste en un processus d'implantation ionique suivi ou non d'un traitement de diffusion.

16. Procédé selon l'une des revendications 8 à 15, **caractérisé en ce que** ledit pivot (3) usiné par enlèvement de copeaux subit une opération de roulage/polissage après l'étape c1) ou b2) ou après l'étape d) ou e).

## Patentansprüche

1. Uhrenwelle (1), umfassend mindestens einen spanabhebend bearbeiteten Zapfen (3), **dadurch gekennzeichnet, dass** der spanabhebend bearbeitete Zapfen (3) aus einer nichtmagnetischen Kupferlegierung hergestellt ist, um seine Empfindlichkeit gegenüber Magnetfeldern zu begrenzen, wobei die Kupferlegierung zwischen 10 Gew.-% und 20 Gew.-% Ni, zwischen 6 Gew.-% und 12 Gew.-% Sn und X Gew.-% zusätzliche Elemente, wobei X zwischen 0 und 5 liegt, enthält, und der Rest Cu ist.

2. Uhrenwelle (1) nach Anspruch 1, **dadurch gekennzeichnet, dass** die Kupferlegierung Blei in einer Menge von weniger als oder gleich 0,02 Gew.-% enthält.

3. Uhrenwelle (1) nach Anspruch 1 oder 2, **dadurch gekennzeichnet, dass** zumindest der spanabhebend bearbeitete Zapfen (3) eine auf einer Außenfläche des spanabhebend bearbeiteten Zapfens (3) aufgebrachte Härtungsschicht aufweist.

4. Uhrenwelle (1) nach Anspruch 1 oder 2, **dadurch gekennzeichnet, dass** mindestens eine Außenfläche (5) des spanabhebend bearbeiteten Zapfens (3) in Bezug auf den Kern der Uhrenwelle (1) bis zu einer vorbestimmten Höhe tiefengehärtet ist.

5. Uhrenwelle (1) nach Anspruch 4, **dadurch gekennzeichnet, dass** die vorbestimmte Höhe zwischen 5 % und 40 % des Gesamtdurchmessers (d) des spanabhebend bearbeiteten Zapfens (3) beträgt.

6. Uhrenwelle (1) nach Anspruch 4 oder 5, **dadurch gekennzeichnet, dass** die tiefengehärtete Außenfläche (5) diffundierte Atome mindestens eines chemischen Elements aufweist.

7. Uhrwerk, **dadurch gekennzeichnet, dass** es eine Uhrenwelle (1) nach einem der vorhergehenden Ansprüche umfasst.

8. Verfahren zum Herstellen einer Uhrenwelle (1) nach einem der Ansprüche 1 bis 6, umfassend die folgenden Schritte:
a1) Bereitstellen eines spanabhebend bearbeitbaren Elements, wobei das Element aus einer nichtmagnetischen Kupferlegierung hergestellt ist, die zwischen 10 Gew.-% und 20 Gew.-% Ni, zwischen 6 Gew.-% und 12 Gew.-% Sn und X Gew.-% zusätzliche Elemente, wobei X zwischen 0 und 5 liegt, enthält, und der Rest Cu ist,
b1) Ausbilden der Uhrenwelle (1),
c1) spanabhebendes Bearbeiten der Uhrenwelle, um mindestens einen spanabhebend bearbeiteten Zapfen (3) auszubilden, der aus der nichtmagnetischen Kupferlegierung hergestellt ist.

9. Verfahren zum Herstellen einer Uhrenwelle (1) nach einem der Ansprüche 1 bis 6, umfassend die folgenden Schritte:
a2) Bereitstellen eines spanabhebend bearbeitbaren Elements, wobei das Element aus einer nicht magnetischen Kupferlegierung hergestellt ist, die zwischen 10 Gew.-% und 20 Gew.-% Ni, zwischen 6 Gew.-% und 12 Gew.-% Sn und X Gew.-% zusätzliche Elemente, wobei X zwischen 0 und 5 liegt, enthält, und der Rest Cu ist,
b2) spanabhebendes Bearbeiten des Elements, um mindestens einen Zapfen (3) der Uhrenwelle (1) auszubilden,
c2) Ausbilden der Uhrenwelle (1), die den im Schritt b2) erhaltenen Zapfen (3) umfasst.

10. Verfahren nach Anspruch 8 oder 9, **dadurch gekennzeichnet, dass** es einen Schritt d) zum Aufbringen einer Härtungsschicht zumindest auf einer Außenfläche (5) des spanabhebend bearbeiteten Zapfens (3) umfasst.

11. Verfahren nach Anspruch 8 oder 9, **dadurch gekennzeichnet, dass** es einen Schritt e) zum Diffundieren von Atomen bis zu einer vorbestimmten Höhe zumindest in einer Außenfläche (5) des spanabhebend bearbeiteten Zapfens (3) umfasst, um die Uhrenwelle (1) an den Hauptbeanspruchungszonen tiefenzuhärten und dabei eine hohe Festigkeit zu erhalten.

12. Verfahren nach Anspruch 11, **dadurch gekennzeichnet, dass** die vorbestimmte Höhe zwischen 5 % und 40 % des Gesamtdurchmessers (d) des spanabhebend bearbeiteten Zapfens (3) beträgt.

13. Verfahren nach Anspruch 11 oder 12, **dadurch gekennzeichnet, dass** der Diffusionsschritt das Diffundieren von Atomen mindestens eines chemischen Elements umfasst.

14. Verfahren nach einem der Ansprüche 11 bis 13, **dadurch gekennzeichnet, dass** der Schritt e) aus einer thermochemischen Diffusionsbehandlung besteht.

15. Verfahren nach einem der Ansprüche 11 bis 13, **dadurch gekennzeichnet, dass** der Schritt e) aus einem lonenimplantationsprozess besteht, gefolgt oder nicht gefolgt von einer Diffusionsbehandlung.

16. Verfahren nach einem der Ansprüche 8 bis 15, **dadurch gekennzeichnet, dass** der spanabhebend bearbeitete Zapfen (3) nach Schritt c1) oder b2) oder nach Schritt d) oder e) einem Rollform-/Poliervorgang unterzogen wird.

## Claims

1. Timepiece pivot arbor (1) comprising at least one pivot (3) machined by chip removal, **characterized in that** said pivot (3) machined by chop removal is made of a non-magnetic copper alloy in order to limit the sensitivity thereof to magnetic fields, said copper alloy containing between 10 wt% and 20 wt% of Ni, between 6 wt% and 12 wt% of Sn, X wt% of additional elements, wherein X is comprised between 0 and 5, and the remainder is Cu.

2. Timepiece pivot arbor (1) according to claim 1, **characterized in that** said copper alloy comprises lead, in an amount less than or equal to 0.02 wt%.

3. Timepiece pivot arbor (1) according to any of claims 1 and 2, **characterized in that** at least the pivot (3) machined by chip removal comprises a hardening layer deposited on an outer surface of said pivot (3) machined by chop removal.

4. Timepiece pivot arbor (1) according to any of claims 1 and 2, **characterized in that** at least an outer surface (5) of said pivot (3) machined by chip removal is deep-hardened with respect to the core of the timepiece pivot arbor (1) to a predetermined depth.

5. Timepiece pivot arbor (1) according to claim 4, **characterized in that** the predetermined depth represents between 5% and 40% of the total diameter (d) of said pivot (3) machined by chip removal.

6. Timepiece pivot arbor (1) according to any of claims 4 and 5, **characterized in that** the deep-hardened outer surface (5) comprises diffused atoms of at least one chemical element.

7. Movement for a timepiece, **characterized in that** the movement comprises a timepiece pivot arbor (1) according to any of the preceding claims.

8. Method for fabrication of a timepiece pivot arbor (1) according to any of the claims 1 to 6 comprising the following steps:
a1) taking an element machinable by chip removal, said element being made of a non-magnetic copper alloy containing between 10 wt% and 20 wt% of Ni, between 6 wt% and 12 wt% of Sn, X wt% of additional elements, wherein X is comprised between 0 and 5, and the remainder is Cu
b1) forming the timepiece pivot arbor (1)
c1) chip removal machining said timepiece pivot arbor (1) to form at least one pivot (3) machined by chip removal and made of said non-magnetic copper alloy.

9. Method for fabrication of a timepiece pivot arbor (1) according to any of the claims 1 to 6 comprising the following steps:
a2) taking an element machinable by chip removal, said element being made of a non-magnetic copper alloy containing between 10 wt% and 20 wt% of Ni, between 6 wt% and 12 wt% of Sn, X wt% of additional elements, wherein X is comprised between 0 and 5, and the remainder is Cu
b2) chip removal machining said element to form at least one pivot (3) of said timepiece pivot arbor (1)
c2) forming the timepiece pivot arbor (1) comprising said pivot (3) obtained in step b2).

10. Method according to any of claims 8 and 9, **characterized in that** the method comprises a step d) of depositing a hardening layer at least on an outer surface (5) of said pivot (3) machined by chip removal.

11. Method according to any of claims 8 and 9, **characterized in that** the method comprises a step e) of diffusing atoms to a predetermined depth in at least an outer surface (5) of said pivot (3) machined by chip removal in order to deep-harden the timepiece pivot arbor (1) in the main stress areas while maintaining high tenacity.

12. Method according to claim 11, **characterized in that** the predetermined depth represents between 5% and 40% of the total diameter (d) of said pivot (3) machined by chip removal.

13. Method according to any of claims 11 or 12, **characterized in that** the diffusion step comprises the diffusion of atoms of at least one chemical element.

14. Method according to any of claims 11 to 13, **characterized in that** step e) consists of a thermochemical diffusion treatment.

15. Method according to any of claims 11 to 13, **characterized in that** step e) consists of an ion implantation process which may or may not be followed by a diffusion treatment.

16. Method according to any of claims 8 to 15, **characterized in that** said pivot (3) machined by chip removal is subjected to a rolling/polishing step after step c1) or b2) or after step d) or e).
